# FASCICULE DE BREVET EUROPEEN

(11) **EP 1 412 693 B1**
(45) Date de publication et mention de la délivrance du brevet: **05.09.2007**
(21) Numéro de dépôt: 02791498.5
(22) Date de dépôt: 12.07.2002
(51) Int. Cl.: F41H 5/04

(54) **BLINDAGE COMPOSITE MULTICOUCHES**
MEHRSCHICHTIGE VERBUNDPANZERUNG
MULTILAYER COMPOSITE ARMOUR

(30) Priorité: 12.07.2001 FR 0109261
(43) Date de publication de la demande: 28.04.2004
(73) Titulaire: Etat Francais représenté par le Délégue Général pour l' Armement, F-94114 Arcueil Cedex (FR); ARC Leichtmetallkompetenzzentrum Ranshofen GmbH, 5282 Ranshofen (AT)
(72) Inventeur: LOUVIGNE, Pierre-François, F-92330 Sceaux (FR); RETTENBACHER, Gottfried, A-5144 Handenberg (AT); REITER, Josef, 5142 Eggelsberg (AT); FEUCHTENSCHLAGER, Franz, A-5282 Ranshofen (AT); SCHULZ, Peter, 84359 Simbach (DE)
(86) Numéro de dépôt international: PCT/FR2002/002467
(87) Numéro de publication internationale: WO 2003/012363

(56) Documents cités:
- DE-A- 3 837 378
- DE-C- 3 924 267
- US-A- 952 877
- US-A- 3 705 558
- US-A- 4 158 338
- US-A- 4 179 979
- US-A- 4 415 632
- US-A- 5 194 202

## Description

L'invention concerne le domaine des blindages et a plus particulièrement pour objet un blindage multicouche comportant une couche composite renfermant un premier matériau, par exemple une céramique, et un second matériau tel un métal ou un alliage métallique.

La céramique est connue pour ses performances balistiques depuis de nombreuses années soit en tant que matériau placé en face avant d'un blindage soit noyé dans de la matière métallique pour augmenter l'efficacité globale du blindage.

Les travaux les plus significatifs dans le domaine des blindages composites coulés ont porté principalement sur la réalisation de plaques comprenant des séries de renforts céramiques répartis dans une matrice métallique, en général obtenue par un procédé apparenté à la fonderie.

Ces blindages, même s'ils présentent des performances intéressantes, sont en général difficiles à fabriquer et ne présentent pas une efficacité de protection garantie et identique pour tous les angles d'attaque, pour tous les points d'impact sur la face avant et présentent par ailleurs de faibles performances au multi-impact (deux tirs successifs sur la même zone d'impact).

Par ailleurs, compte tenu de la nature et de la forme des corps de renfort utilisé, et compte tenu des difficultés de mise en oeuvre, le coût des protections ainsi obtenues est en général élevé en comparaison des blindages constitués de matériaux monolithiques.

Enfin, les performances exceptionnelles de résistance en compression des céramiques ne sont pas pleinement mises à profit en raison des configurations de confinement préconisées par les différents inventeurs, qui ne présentent pas une configuration optimale.

Par exemple, Mc Dougal et al. proposent, dans leur brevet U .S. 3 705 558, un blindage léger constitué d'une couche de boules de céramique disposées en contact mais de telle sorte qu'un léger espace entre boule autorise le passage du métal liquide d'enrobage. Différentes configurations sont alors possibles : soit les boules de céramiques sont enfermées dans une poche en acier inoxydable, soit elles sont recouvertes d'une couche de nickel puis collées sur une plaque d'aluminium. La technique proposée par Mc Dougal et al. a été critiquée pour sa difficulté de mise en oeuvre et le risque inhérent au procédé d'endommager la céramique par choc thermique pendant la phase d'enrobage du métal liquide. Par ailleurs, lors de l'étape de fonderie, il ressort que la technique préconisée par Mc Douglas conduit parfois au déplacement inopiné d'une boule par rapport à l'autre. Ce déplacement fortuit affecte localement l'efficacité du blindage ; C'est pourquoi on connaît d'une part le brevet US 4 158 338 qui décrit une paroi d'armoire forte comportant des particules de céramique dure donc non poreuse, disposée lors de sa fabrication dans une cage apte à les maintenir en position, et comportant des trous par lesquels est injecté un élastomère liquéfié dont la température n'est pas susceptible d'endommager les particules de céramique. On connaît d'autre part le brevet US 4 534 266 décrivant une méthode permettant d'obtenir un réseau régulier de sphères métalliques interconnectées destinées à recevoir des inserts céramiques noyés par la suite par le métal liquide pendant l'étape de fonderie.

D'autres brevets comme par exemple les brevets US. 5194202, US4415632, DE3924267 et DE3837378 (qui forme la base pour la revendication 1) décrivent des plaques de blindage comportant une couche composite renfermant un premier matériau constitué par un métal ou un alliage métallique et un second matériau et caractérisé en ce que le second matériau est poreux et en ce que ledit métal ou ledit alliage est infiltré à l'intérieur de tout ou partie des pores dudit second matériau.

Toutefois un tel blindage soumis à un projectile se fissure et quand d'autres plaques, par exemple en métal lui sont associé par collage ou soudage il se produit alors des décollements entre les plaques prédommageables à la tenue et à la résistance de l'ensemble ou des ruptures des soudures dues aux forces de cisaillement, conduisant là encore à une diminution de la tenue et de la résistance de l'ensemble.

L'objectif de la présente invention est de remédier aux difficultés précitées en proposant un blindage léger, efficace, de fabrication aisée et présentant une souplesse d'intégration sans équivalent et ne présentant plus de faiblesse dans la tenue et la résistance en cas de fissure de la couche composite.

La solution apportée est un blindage multicouche comportant une couche composite renfermant un premier matériau constitué par un métal ou un alliage et un second matériau, le second matériau est poreux et en ce que ledit métal ou ledit alliage métallique est infiltré à l'intérieur de tout ou partie des pores dudit second matériau et qui est caractérisé en ce que une cage constituée de plaques présentant des ouvertures renferme lesdits premier et second matériaux et en ce que la cage elle-même est enrobée, au moins en partie, dans ledit métal ou alliage d'infiltration, la température de fusion du matériau constitutif de la cage étant supérieure à celle dudit métal ou alliage infiltré.

Selon une autre caractéristique additionnelle, la cage est entièrement enrobée dans comporte au moins une face recouverte par une couche réalisée, dans ledit métal ou alliage d'infiltration.

Selon une autre caractéristique, le taux de porosité de la céramique est compris entre 0,1% et 80%.

Selon une autre caractéristique, la céramique est constituée, en tout ou partie, par au moins l'une des céramiques suivantes : (SiC) recristallisé, et/ou d'autres types de céramiques comme le SiC-SiN, SiC- SiO₂, SiN, Al₂O₃, AlN, Si₃N₄

Selon une caractéristique particulière, la céramique est constituée, en tout ou partie, par du carbure de silicium recristallisé.

Selon une autre caractéristique, la cage renferme plusieurs corps de renfort, superposés ou juxtaposés, en céramique poreuse infiltrée.

Selon une autre caractéristique, la cage est en métal ou en alliage.

Selon une caractéristique particulière, la cage est constituée, en tout ou partie, par l'un des métaux suivants ou de leurs alliages : le fer, l'acier, le cuivre, le zinc, l'aluminium, le magnésium, le béryllium ou le titane.

Selon une caractéristique, ledit métal ou ledit alliage infiltré à l'intérieur des pores de la céramique est constitué, en tout ou partie, par de l'aluminium, du magnésium, du béryllium ou du titane un de leurs alliages.

D'autres avantages et caractéristiques de la présente invention apparaîtront dans la description de différents modes de réalisation de l'invention, en regard des figures annexées parmi lesquelles :
- La figure 1 est une vue en perspective d'un exemple de corps de renfort poreux destiné à rentrer dans la composition d'un blindage selon l'invention.
- La figure 2 est une vue en perspective d'un exemple de cage métallique. A destinée à renfermer le corps de renfort poreux.
- La figure 3 est une coupe verticale d'un premier exemple de blindage dans lequel le corps de renfort poreux ne forme qu'un seul corps dans la cage.
- La figure 4 est une coupe verticale d'un second exemple de blindage renfermant plusieurs corps de renfort poreux juxtaposés.
- La figure 5 est une coupe verticale d'un troisième exemple de blindage renfermant plusieurs corps de renfort poreux superposés.
- La figure 6 montre une application de l'invention pour la protection d'une personne,
- La figure 7 montre une application de l'invention à une voiture pour la protection de ses occupants,
- La figure 8 montre une application de l'invention à un véhicule blindé pour la protection de ses occupants.

La figure 1 est une vue en perspective d'un exemple de corps 1 de matière de renfort poreuse B destiné à rentrer dans la composition du blindage. Ce corps 5 à une forme parallélépipède et est une céramique. Il est réalisé en carbure de silicium recristallisé. Son taux de porosité est de 15%. Ce corps présente deux surfaces transversales 2 de grande dimension et des surfaces latérales 3 de faible dimension.

La figure 2 est une vue en perspective d'un exemple de cage métallique 4 destinée à renfermer ledit corps 1 de matière de renfort poreuse. Cette cage 4 est composée de plaques 5 réalisées en acier et présentant des ouvertures circulaires 6 régulièrement disposées. Ces plaques 5 sont assemblées par soudage pour former une cage 4 à l'intérieur de laquelle peut être positionné le corps 1 de matière de renfort poreuse, l'une au moins des faces du parallélépipède étant soudée après mise en place du corps poreux 1 à l'intérieur de la cage 4.

Les dimensions de la cage 4 et du corps poreux 1 sont telles qu'il subsiste un jeu de plusieurs millimètres, voire plus, entre l'une des faces transversales 2 du corps poreux et la face latérale intérieure correspondante de la cage 4. Par contre le jeu est pratiquement nul entre les surfaces latérales 3 du corps poreux 1 et les surfaces intérieures correspondantes de la cage 4.

La figure 3 est une coupe verticale d'un exemple de blindage 19 dans lequel la face soumise à l'agression de la munition est appelée face avant 10, tandis que la face opposée 12 est appelée face arrière.

Ce blindage est de type multicouche composite. Il comporte une première couche 13, fine, de l'ordre de quelques millimètres, en métal d'infiltration, en l'occurrence en aluminium, puis un composite 15 constitué par une cage 14 renfermant un corps poreux de renfort 11 en carbure de silicium recristallisé infiltré et enrobé par ledit métal d'infiltration et enfin une troisième couche 16, épaisse, de l'ordre de plusieurs centimètres, consistant en du métal d'infiltration.

On constate que le métal d'infiltration de la céramique poreuse d'une part infiltre les pores de cette dernière mais en plus enrobe le composite 15, l'épaisseur de cet enrobage étant faible sur les faces avant 10 et latérale 17 de la cage 14 et épais au niveau de la face arrière 12 du blindage.

La figure 4 est une coupe verticale d'un autre exemple de blindage 29 selon l'invention.

La face soumise à l'agression de la munition est appelée face avant 20, tandis que la face opposée 22 est appelée face arrière.

Ce blindage est de type multicouche composite. Il comporte une première couche 23, fine, de l'ordre de quelques millimètres, en métal d'infiltration, en l'occurrence en magnésium, puis un composite constitué par une cage 24 renfermant plusieurs corps poreux 21 juxtaposés en alumine Al₂O₃ infiltrés et enrobés par ledit métal d'infiltration et enfin une troisième couche 16, épaisse, de l'ordre de plusieurs centimètres, consistant en du métal d'infiltration.

La figure 5 est une coupe verticale d'un autre exemple de blindage 39 selon l'invention.

La face soumise à l'agression de la munition est appelée face avant 30, tandis que la face opposée 32 est appelée face arrière.

Ce blindage est de type multicouche composite. Il comporte une première couche 33, fine, de l'ordre de quelques millimètres, en métal d'infiltration, en l'occurrence en titane, puis un composite constitué par une cage 34 renfermant plusieurs corps poreux 31 superposés, l'un en carbure de silicium recristallisé avec un taux de porosité de 21% et l'autre en Si₃N₄ avec un taux de porosité de 11%, l'un et l'autre étant infiltrés et enrobés par ledit métal d'infiltration et enfin une troisième couche 36, épaisse, de l'ordre de plusieurs centimètres, consistant en du métal d'infiltration.

Les constituants entrant dans la fabrication de l'invention sont volontairement choisis dans la famille des produits industriels de grande production afin d'atteindre l'objectif de faible coût, tout en respectant les objectifs de performance, de poids, de facilité d'intégration et de capacité de résistance au multi-impactage présenté ci avant.

Ainsi, la matière du corps de renfort en céramique poreuse peut par exemple être du carbure de silicium (SiC) recristallisé, mais aussi d'autres types de céramiques comme le SiC-SiN, SiC- SiO₂, SiN, Al₂O₃, AIN, Si₃N₄. La porosité de ce corps de renfort doit permettre au métal d'infiltration de pénétrer la plupart, voire tous les pores afin de créer un lien intime entre les deux composants et établir un état de contraintes résiduelles local généré par les différences de coefficient de dilatation thermique entre la céramique et le métal d'infiltration. En effet, le coefficient de dilatation de la céramique étant extrêmement bas (quelques 10⁻⁶.K⁻¹), il résulte que la matière céramique infiltrée par un métal (dont le coefficient de dilatation est entre 2 et 10 fois plus élevé) voit son coefficient de dilatation pratiquement exclusivement fixé par la céramique, ce qui génère des tensions interne à la matière. Le taux de porosité peut être typiquement de l'ordre de 10 à 20 %, mais des performances intéressantes peuvent également être atteintes avec des taux de porosité plus faible, typiquement de 10% et jusqu'à des niveaux inférieurs à 0,1%, ou, au contraire, plus élevés comme par exemple de 20 à 40%. Le taux de porosité, comme nous l'avons explicité ci-dessus, sera directement lié au niveau de contraintes internes atteint dans la céramique après infiltration par le métal et donc lié, dans une certaine mesure, à la performance balistique du blindage face à une munition donnée. L'optimisation du blindage face à tel ou tel agresseur doit donc passer par le choix de la porosité la plus adaptée.

La matière de renfort est contenue dans une cage. Il est prévu que cette cage soit constituée d'un alliage métallique de type acier de telle sorte que la fabrication de la cage soit aisée (en particulier que la matière soit soudable) et peu onéreuse. Toutefois, d'autres métaux tels que le cuivre, le zinc, le fer, l'aluminium, le magnésium, le béryllium, le titane ou tout autre métal semblable ou un alliage de ces métaux peuvent être utilisés pour fabriquer ladite cage pour peu que les compatibilités chimiques et physiques entre la matière de renfort, la cage et le métal d'infiltration le permettent. La cage doit être conçue de telle sorte qu'elle contienne la matière de renfort et qu'elle permette aisément le passage du métal liquide pendant la phase d'infiltration et la température de fusion du matériau qui la constitue doit être supérieure à la température de fusion du métal ou de l'alliage d'infiltration.

Le rôle de la cage est double : elle permet, d'une part, pendant la phase de fabrication du blindage de localiser la matière de renfort dans une partie du moule, et d'autre part d'empêcher l'éclatement de la matière de renfort par un effet de confinement lorsque le blindage est impacté par l'agresseur. En effet, lorsqu'un projectile impacte le composite céramique/métal ou alliage, celui-ci peut se fissurer. Or la présence des plaques constitutives de la cage permet de limiter l'expansion du composite donc sa probabilité de fissuration et quant bien même il se fissurerait, la cage produit une déviation de la fissuration puis une propagation de cette dernière jusqu'à l'ouverture de la cage la plus proche. La fissuration étant alors très limitée, la tenue du blindage n'en est donc pas affectée.

Il est à noter que pour que la déviation de la fissuration se produise, il faut que le rapport entre la surface des ouvertures 4 sur celle de la cage, c'est-à-dire de ses faces avant, arrière et latérales, soit inférieur à 75%.

La matière d'infiltration est préférentiellement un métal ou un alliage de ce métal à faible densité comme l'aluminium, le magnésium ou le béryllium mais, pour certaines configuration de blindage, il peut être intéressant d'utiliser d'autres métaux ou alliages de ces métaux.

L'invention prévoit que la cage contenant la matière de renfort soit entièrement noyée dans la matière d'infiltration. Il est préférable de localiser la cage contenant la matière de renfort proche de la face avant du blindage (c'est à dire de la face qui est supposée être soumise à l'agression de la munition) tout en prenant gare de ménager une fine couche de matière d'infiltration entre la surface du blindage et la cage. Le blindage peut être conçu avec un volume de matière d'infiltration plus ou moins important en face arrière (c'est à dire du côté opposé à la face agressée) de telle sorte que cette matière puisse, par un processus de déformation plastique, se déformer et finir de consommer l'énergie incidente apportée par le projectile.

Le blindage présenté ici est fabriqué par un quelconque des procédés d'infiltration connus comme par exemple le squeeze casting, les procédés de coulée ou d'infiltration sous pression (par piston ou par gaz). Dans tous ces procédés, la matière d'infiltration est d'abord chauffée jusqu'à la fusion pour acquérir une fluidité suffisante puis elle est mise en présence de la cage contenant la matière de renfort. L'application d'une pression ainsi que le préchauffage de la matière de renfort sont deux méthodes qui permettent de faciliter l'infiltration du métal dans le renfort.

Une méthode de fabrication d'un blindage 19 selon l'invention peut-être la suivante.
- Chauffage du métal aluminium dans un four jusqu'à fusion du métal,
- Préparation d'une cage métallique en deux demi-coques en acier soudable, percée d'une multitude de trous,
- Découpe d'une plaque de céramique SiC recristallisée poreux à des dimensions légèrement inférieures à celles de la cage
- Insertion de la plaque de carbure de silicium SiC dans la cage puis fermeture de cette dernière par quelques points de soudure,
- Préchauffage dans un four de l'ensemble cage + plaque de SiC
- Insertion de l'ensemble cage + plaque de SiC dans un moule de squeeze casting
- Coulée du métal liquide sur l'ensemble cage + plaque de SiC et application de la pression pour faciliter la pénétration du métal liquide dans les pores de la plaque de carbure de silicium et au travers de la cage
- Refroidissement de l'ensemble dans des conditions de température contrôlées,
- Démoulage de l'ensemble.

Cette procédure a aussi été appliquée pour la réalisation d'un blindage selon la présente invention dans un objectif de protection d'une partie de véhicule léger. La matière de renfort utilisée se présente sous la forme de trois plaques de céramique poreuse dont les caractéristiques sont données ci-dessous :
- Nature de la céramique : carbure de silicium (SiC) recristallisé
- Masse volumique : 2,6 à 2,7 g.cm³
- Taux de porosité : 15 à 19 %
- Résistance à la rupture à 20°C : 90 à 100 MPa
- Résistance à la rupture à 1300°C : 100 à 110 MPa
- Module d'Young : 230 GPa
- Conductivité thermique: 30 W.m⁻¹.K⁻¹
- Coefficient de dilatation thermique : 10⁻⁶.K⁻¹
- Dimension des plaques : 150mmx75mmx8mm

Cette céramique est un produit de grande diffusion utilisée en particulier comme matériau d'abrasion pour les meules dans le domaine de l'outillage industriel.

La cage est obtenue par pliage et soudage d'une tôle en acier soudable percée de trous circulaires et d'épaisseur égale à 2mm. Les dimensions de la cage sont de 152mmx77mmx26mm; de telle sorte que celle-ci puissent accueillir les trois plaques de céramique.

La matière d'infiltration utilisée est un alliage de fonderie classique de type aluminium-silicium. La technique de mise oeuvre utilisée pour l'étape de fonderie est le squeeze casting.

Un blindage selon l'invention peut être dimensionné pour protéger directement une personne en étant utilisé, par exemple, comme gilet pare-balles, et comme casque comme montré sur la figure 6, ou pour protéger des systèmes terrestres, tels des véhicules à roues, des véhicules à chenilles, des abris, des infrastructures, des ponts mobiles etc. comme montré sur la figure 7, ou encore des systèmes volants tels des avions, des hélicoptères, des drones, des missiles etc. ou encore des systèmes marins tels des bâtiments de surface, des sous-marins, des matériels de franchissement etc. face à tout type de projectiles, fragments et éclats.

L'invention inclus ainsi tout type de blindage composite et blindage balistique contenant un ou plusieurs corps de céramique poreuse enfermée dans une cage métallique, le tout infiltré par un métal.

En fonction de l'application envisagée, le dimensionnement de la solution peut combiner des variantes des paramètres suivants :
- nature de la matière métallique d'infiltration
- nature de la matière poreuse de renfort
- nature de la matière métallique constituant la cage
- dimensions de la matière poreuse de renfort
- nombre d'éléments de matière poreuse de renfort enfermés dans la cage
- dimensions de la cage (l'épaisseur des parois de la cage peut être infiniment fine)
- proportions des différents constituants en masse et volume
- géométrie du blindage (celle-ci peut-être parallélépipédique, curviligne, tubulaire ou quelconque)

Plusieurs éléments sont à prendre en considération pour illustrer l'intérêt de la présente invention.

Tout d'abord un avantage en terme de poids. En effet, les constituants de l'invention permettent de placer ie blindage dans la gamme des blindages légers qui peuvent être comparés en terme de performance à l'aluminium de blindage de référence (alliage 7020). Les solutions actuelles de protection classiques convenant pour les engins légers tels que les automobiles, les véhicules de combats, les véhicules de transport, les avions, les hélicoptères etc., mettent en oeuvre des panneaux d'acier de quelques millimètres d'épaisseur ou de titane, donc plus lourds que la solution proposée.

Le second avantage réside dans les performances de l'invention face à une gamme de menace étendue. Bien sur, en fonction de la formulation retenue pour le blindage, celui-ci sera plus ou moins optimisé dans le rapport poids/performance face à un type de menace, toutefois, pour une formulation standard, telle que celle citée précédemment, le blindage fourni une protection totale face à des projectiles de masse quelconque et animés d'une vitesse d'impact comprise entre 500 et 1000 mètre par seconde. De plus, cette formulation est très en deçà de la gamme des 40 à 100 kg/m². Cette gamme correspond au poids des protections usuellement mis en oeuvre sur les véhicules légers.

Le troisième avantage porte sur la souplesse d'intégration de l'invention. Dans sa formulation standard, le blindage peut adopter toutes les configurations usuelles d'intégration d'un blindage classique, à savoir :
- le blindage peut être utilisé comme « appliqué », c'est à dire qu'il est appliqué sur la structure à protéger par toutes les techniques classiques telle le soudage, le collage, le boulonnage, l'accrochage etc. comme présenté sur la figure 8,
- le blindage peut être directement intégré dans la structure pour les pièces fabriquée par une technique de fonderie telles les ouvrants, les capots, les coques, les ailes, les portes, les toits, les planchers, les jantes de roues, etc.
- Dans le cas d'application du type « gilet pare-balles » ou « blindage souple », la protection peut être aisément intégrée dans une configuration classique de vêtements par une mosaïque de plaques par exemple, comme montré sur la figure 5.

Le quatrième avantage de l'invention est lié au coût. En effet, l'invention utilise des composants, une technique et une procédure d'élaboration à faible coût autorisant des productions massives sans contraintes particulières de production.

Le cinquième avantage réside dans la capacité de l'invention à fournir une protection totale même dans le cas d'impacts successifs sur la même zone du blindage (multi-impactage).

Concernant le cas particulier des blindages souples du type « gilet pare-balles » tels que décrit par exemple dans les brevets U.S. Pat. N°. 4,090,005 où 5,972,819, il est connu que pour les niveaux d'agression les plus élevés les risques de dommage sont important pour le porteur de la protection bien que la munition soit arrêtée. Ces dommages sont dus à des effets d'indentation du gilet dan le corps causés par une répartition en surface insuffisante de l'effort impact. La présente invention limite ces risques de dommage en face arrière à répartissant largement l'effort d'impact.

Bien entendu, de nombreuses modifications peuvent être apportées à l'exemple de réalisation précédemment décrit sans sortir du cadre de l'invention . comme revendiqué. Ainsi, il est prévu d'utiliser une cage métallique d'une épaisseur de paroi extrêmement fine et il est possible de choisir le même métal ou alliage de métal pour la matière d'infiltration et pour la cage.

## Revendications

1. Blindage multicouche comportant une couche (15, 25, 35) composite renfermant un premier matériau constitué par un métal ou un alliage et un second matériau(1, 11, 21, 31), le second matériau étant poreux, ledit métal ou ledit alliage métallique étant infiltré à l'intérieur de tout ou partie des pores dudit second matériau (1, 11, 21, 31), **caractérisé en ce que** une cage (4,14,24,34) constituée de plaques (5) présentant des ouvertures (6) renferme ledit second matériaux infiltré et **en ce que** la cage (4,14,24;34) elle-même est enrobée, au moins en partie, dans ledit métal ou alliage d'infiltration, la température de fusion du matériau constitutif de la cage étant supérieure à celle dudit métal ou alliage d'infiltration.

2. Blindage selon la revendication 1, **caractérisé en ce que** la cage (4,14,24,34) est entièrement enrobée dans ledit métal ou alliage d'infiltration.

3. Blindage selon la revendication 2 dans lequel la cage présente deux faces principales (10) et (12) et des faces latérales (17), **caractérisé en ce que** l'épaisseur de cet enrobage est plus importante sur l'une des faces principales (12) que sur l'autre face principale (10) ainsi que sur les faces latérales (17).

4. Blindage selon la revendication 3, **caractérisé en ce que** l'épaisseur d'enrobage la plus épaisse est de quelques centimètres.

5. Blindage selon l'une quelconque des revendications 3 et 4, **caractérisé en ce que** l'épaisseur d'enrobage sur les faces latérales 17 et sur l'une des surfaces principales est de quelques millimètres.

6. Blindage selon l'une quelconque des revendications 2 à 5, **caractérisé en ce que** le rapport entre la surface des ouvertures 4 sur celle de la cage est inférieur à 75%.

7. Blindage selon l'une quelconque des revendications 1 à 6, **caractérisé en ce que** ledit second matériau est constitué par une céramique dont le taux de porosité est compris entre 0,1 % et 80%.

8. Blindage selon l'une quelconque des revendications 2 à 7, **caractérisé en ce que** la céramique est constituée, en tout ou partie, par au moins l'une des céramiques suivantes : (SiC) recristallisé, et/ou d'autres types de céramiques comme le SiC-SiN, SiC- SiO₂, SiN, Al₂O₃, AIN, Si₃N₄

9. Blindage selon la revendication 7, **caractérisé en ce que** la céramique est constituée en tout ou partie par du carbure de silicium recristallisé.

10. Blindage selon l'une quelconque des revendications 1 à 9, **caractérisé en ce que** la cage renferme plusieurs corps de renfort (21 ; 31), superposés ou juxtaposés, en céramique poreuse infiltrée.

11. Blindage selon l'une quelconque des revendications 1 à 10, **caractérisé en ce que** la cage (4, 14, 24, 34) est constituée, en tout ou partie, par l'un des métaux suivants ou de leurs alliages : le fer, l'acier, le cuivre, le zinc, l'aluminium, le magnésium, le béryllium ou le titane.

12. Blindage selon l'une quelconque des revendications 1 à 11, **caractérisé en ce que** ledit métal ou ledit alliage infiltré à l'intérieur des pores du second matériau est constitué, en tout ou partie, par de l'aluminium, du magnésium, du béryllium ou du titane.

## Claims

1. Multilayer armor plate having a composite layer (15, 25, 35) containing a first material made of a metal or an alloy and a second material (1,11,21,31) where the second material is porous and said metal or said metal alloy is infiltrated into some or all of the pores of said second material (1, 11, 21, 31), **characterized in that** a cage (4, 14, 24, 34) made of plates (5) having openings (6) contains said second infiltrated material and **in that** the cage (4, 14, 24, 34) itself is coated, at least partly, with said infiltration metal or alloy, the melting point of the cage material being higher than that of the infiltration metal or alloy.

2. Armor plate according to Claim 1, **characterized in that** the cage (4, 14, 24, 34) is entirely coated with said infiltration metal or alloy.

3. Armor plate according to Claim 2 wherein the cage has two principal faces (10) and (12) and lateral faces (17), **characterized in that** the thickness of this coating is greater on one of the principal faces (12) than on the other principal face (10) and greater than on the lateral faces (17).

4. Armor plate according to Claim 3, **characterized in that** the thickest coating thickness is a few centimeters.

5. Armor plate according to either of Claims 3 and 4, **characterized in that** the coating thickness on the lateral faces (17) and on one of the principal surfaces is a few millimeters.

6. Armor plate according to any one of Claims 2 to 5, **characterized in that** the ratio between the surface area of openings 4 to that of the cage is less than 75%.

7. Armor plate according to any one of Claims 1 to 6, **characterized in that** said second material is comprised of a ceramic whose void ratio is between 0.1% and 80%.

8. Armor plate according to any one of Claims 2 to 7, **characterized in that** the ceramic is partly or entirely comprised of at least one of the following ceramics: recrystallized (SiC) and/or other types of ceramics such as SiC-SiN, SiC-SiO₂, SiN, Al₂O₃, AIN, and Si₃N₄

9. Armor plate according to Claim 7, **characterized in that** the ceramic is partly or entirely comprised of recrystallized silicon carbide.

10. Armor plate according to any one of Claims 1 to 9, **characterized in that** the cage contains several superimposed or juxtaposed reinforcing bodies (21; 31) made of infiltrated porous ceramic.

11. Armor plate according to any one of Claims 1 to 10, **characterized in that** the cage (4, 14, 24, 34) is made partly or entirely of one of the following metals or their alloys: iron, steel, copper, zinc, aluminum, magnesium, beryllium, or titanium.

12. Armor plate according to any one of Claims 1 to 11, **characterized in that** said metal or said alloy infiltrated into the pores of the second material is made partly or entirely of aluminum, magnesium, beryllium, or titanium.

## Patentansprüche

1. Mehrschichtige Panzerung, umfassend eine Verbundwerkstoffschicht (15, 25, 35), die ein erstes Material, das aus einem Metall oder einer Legierung gebildet ist, und ein zweites Material (1, 11, 21, 31) einschließt, wobei das zweite Material porös ist, wobei das Metall oder die Metalllegierung im Inneren der Gesamtheit oder eines Teiles der Poren des zweiten Materials (1, 11, 21, 31) infiltriert ist, **dadurch gekennzeichnet, dass** ein Gehäuse (4, 14, 24, 34), das von Platten (5), die Öffnungen (6) aufweisen, gebildet ist, das zweite, infiltrierte Material einschließt, und dass das Gehäuse (4, 14, 24, 34) selbst zumindest teilweise mit dem Metall oder der Infiltrationslegierung ummantelt ist, wobei die Schmelztemperatur des das Gehäuse bildenden Materials größer als jene des Infiltrationsmetalls oder der Infiltrationslegierung ist.

2. Panzerung nach Anspruch 1, **dadurch gekennzeichnet, dass** das Gehäuse (4, 14, 24, 34) zur Gänze mit dem Infiltrationsmetall oder der Infiltrationslegierung ummantelt ist.

3. Panzerung nach Anspruch 2, bei dem das Gehäuse zwei Hauptseiten (10) und (12) und Seitenflächen (17) aufweist, **dadurch gekennzeichnet, dass** die Dicke dieser Ummantelung auf einer der Hauptseiten (12) größer als auf der anderen Hauptseite (10) sowie auf den Seitenflächen (17) ist.

4. Panzerung nach Anspruch 3, **dadurch gekennzeichnet, dass** die dickste Ummantelungsdicke einige Zentimeter beträgt.

5. Panzerung nach einem der Ansprüche 3 und 4, **dadurch gekennzeichnet, dass** die Ummantelungsdicke auf den Seitenflächen 17 und auf einer der Hauptseiten einige Millimeter beträgt.

6. Panzerung nach einem der Ansprüche 2 bis 5, **dadurch gekennzeichnet, dass** das Verhältnis zwischen der Oberfläche der Öffnungen 4 zu jener des Gehäuses kleiner als 75 % ist.

7. Panzerung nach einem der Ansprüche 1 bis 6, **dadurch gekennzeichnet, dass** das zweite Material von einer Keramik gebildet ist, deren Porositätsrate zwischen 0,1 % und 80 % beträgt.

8. Panzerung nach einem der Ansprüche 2 bis 7, **dadurch gekennzeichnet, dass** die Keramik zur Gänze oder zum Teil von mindestens einer der folgenden Keramiken gebildet ist: (SiC) rekristallisiert und/oder weiteren Keramiktypen, wie SiC-SiN, SiC-SiO₂, SiN, Al₂O₃, AlN, Si₃N₄.

9. Panzerung nach Anspruch 7, **dadurch gekennzeichnet, dass** die Keramik zur Gänze oder zum Teil von rekristallisiertem Siliziumkarbid gebildet ist.

10. Panzerung nach einem der Ansprüche 1 bis 9, **dadurch gekennzeichnet, dass** das Gehäuse mehrere übereinander oder nebeneinander liegende Verstärkungskörper (21; 31) aus infiltrierter poröser Keramik einschließt.

11. Panzerung nach einem der Ansprüche 1 bis 10, **dadurch gekennzeichnet, dass** das Gehäuse (4, 14, 24, 34) zur Gänze oder zum Teil von einem der folgenden Metalle oder ihren Legierungen gebildet ist: Eisen, Stahl, Kupfer, Zink, Aluminium, Magnesium, Beryllium oder Titan.

12. Panzerung nach einem der Ansprüche 1 bis 11, **dadurch gekennzeichnet, dass** das infiltrierte Metall oder die infiltrierte Legierung in das Innere des Poren des zweiten Materials zur Gänze oder zum Teil von Aluminium, Magnesium, Beryllium oder Titan gebildet ist.
